# EUROPÄISCHE PATENTSCHRIFT

(11) **EP 0 344 335 B1**
(45) Veröffentlichungstag und Bekanntmachung des Hinweises auf die Patenterteilung: **26.08.1992**
(21) Anmeldenummer: 88108561.7
(22) Anmeldetag: 28.05.1988
(51) Int. Cl.: G03C 1/91

(54) **Mehrfach beschichtetes fotografisches Trägermaterial**
Multiple coated photographic base material
Matériau de support photographique à chouches multiples

(43) Veröffentlichungstag der Anmeldung: 06.12.1989
(73) Patentinhaber: FELIX SCHOELLER JR. GMBH & CO. KG, D-49026 Osnabrück (DE)
(72) Erfinder: Merz, Heinz Otto, Dr.rer.nat., Dipl.-Chem., D-4550 Bramsche 2 (DE); Ploner, Klaus-Jürgen, Dr.rer.nat., Dipl.-Chem., D-4505 Bad Iburg (DE)
(74) Vertreter: Eggert, Hans-Gunther, Dr.

(56) Entgegenhaltungen:
- DE-A- 2 050 287

## Beschreibung

Die Erfindung betrifft ein Verfahren zur Herstellung eines fotografischen Trägermaterials, welches nach dem Beschichten mit lichtempfindlichen fotografischen Emulsionen Bilder mit verbesserter Gleichmäßigkeit der optischen Dichte in densitätsidentischen Bildbereichen liefert, d. h. einen geringeren fotografischen "mottle" aufweist.

Fotografische Trägermaterialien sind Kunststoffolien (z. B. Polyesterfolien), gestrichene Papiere (z. B. Barytpapiere) oder kunststoffbeschichtete Papiere.

Kunststoffbeschichtete Papiere können ein- oder beidseitig mit Kunststoff beschichtet sein, wobei der Kunststoff bei den marktüblichen Produktionen hauptsächlich Polyolefin in Form von Polyethylen ist. Während die Kunststoffschicht, die später die lichtempfindliche Emulsion tragen wird, mit Weißpigmenten wie Titandioxid opak ausgestaltet wird, ist die Kunststoffschicht auf der entgegengesetzten Seite des Papierkerns in der Regel transparent. Eine oder beide Seiten können weitere Funktionsschichten tragen.

Für alle Trägermaterialien ist besonders wichtig, daß die einzelnen Schichten und Hilfsschichten eine sehr gleichmäßige Dicke besitzen und die Oberfläche eine hohe Ebenheit aufweist. Ungleichmäßigkeiten und Unebenheiten machen sich im fotografischen Bild als Schwankungen der optischen Dichte (Densität) bemerkbar, die als Wolkigkeit bzw. "mottle" bekannt sind. DE 3 426 782 beschreibt in Spalte 1 ab Zeile 53 den Begriff "mottle".

Lichtempfindliche Emulsionen, die vorzugsweise als wässrige Lösungen auf die verschiedenen Trägermaterialien aufgetragen werden, führen auf Kunststoffolien oder kunststoffbeschichteten Papieren mit hydrophober Oberfläche stets zu Benetzungs- und Haftungsproblemen. Diesen Schwierigkeiten wird begegnet durch eine oxidierend wirkende Vorbehandlung der Kunststoffoberflächen beispielsweise mittels Coronaentladung, wie sie in US 4 649 097 beschrieben wurde. Die Wirkung kann gemäß US 4 481 289 durch Gegenwart von Ozon verstärkt werden. Auch Bestrahlungen mit UV-Licht, chemische Oxydationsbehandlungen oder Flammenbehandlungen, wie in DOS 2 040 389 beschrieben, wirken in gleicher Weise haftvermittelnd.

Es ist bekannt (DOS 1 572 270), daß die Wirkung der Coronabehandlung mit zunehmender Lagerzeit zwischen Behandlung und späterer Beschichtung deutlich nachläßt. Deshalb werden Trägermaterialien mit hydrophober Oberfläche auch mit einer zusätzlichen Schicht versehen, auf die dann zu einem späteren Zeitpunkt die lichtempfindliche Emulsion problemlos aufgetragen werden kann. Diese Haftschicht wird üblicherweise auf den Träger mit hydrophober Oberfläche aufgebracht, nachdem dieser nach einem der beschriebenen Verfahren einer vorhergehenden oxidierend wirkenden Behandlung, z. B. Coronaentladung, unterworfen wurde.

Zum Aufbringen von lichtempfindlichen Emulsionsschichten stehen demnach als Unterlage entweder Träger mit hydrophober Oberfläche zur Verfügung, welche zwecks Hydrophilierung oxidierend vorbehandelt werden, oder es stehen Träger mit einer zusätzlichen hydrophilen Haftschicht zur Verfügung.

Um eine gleichmäßige optische Dichte in aufgebrachten und entwickelten fotografischen Schichten zu erzielen, wird die Oberfläche des Trägermaterials möglichst eben gestaltet. Eine spezielle Methode hierfür ist in DE 3 022 709 beschrieben. In dieser Patentschrift wird die Oberfläche des Trägermaterials mit Lack beschichtet, der in Kontakt mit einer hochebenen Formfläche mittels Elektronenstrahlen ausgehärtet wird. Der flüssige Lack füllt schon beim Auftragen Unebenheiten einer Papieroberfläche aus und läßt sich im Kontakt mit einer Formfläche leicht ebnen, so daß Oberflächen hoher Ebenheit erzielt werden.

Bei der meist angewendeten Schmelzextrusionsbeschichtung von Polyethylen dagegen verläßt ein Film gleichmäßiger Dicke die Breitschlitzdüse des Extruders. Dieser Film wird auf die relativ unebene Papieroberfläche aufgelegt und läßt sich im Laminator aufgrund seiner chemischen Struktur und seiner Viskosität nur noch bedingt verformen, so daß mit diesem Verfahren grundsätzlich keine vergleichbar ebenen Oberflächen erzielt werden können und deshalb im Endprodukt ein höheres "mottle"-Niveau vorliegt als bei den in DE 3 022 709 beschriebenen Trägermaterialien.

Die polyolefinbeschichteten Trägermaterialien sind gegenüber lichtempfindlichen Emulsionen andererseits aber deutlich indifferenter als die mit Elektronenstrahlen gehärteten Lackschichten, weshalb sich Trägermaterialien gemäß DE 3 022 709 auf dem Markt bislang nicht durchgesetzt haben. Aus diesem Grund bleibt das "mottle"-Verhalten von kunststoffbeschichteten Papieren ein Problem, welches bis heute nicht zufriedenstellend gelöst ist.

Aufgabe der Erfindung ist daher die Verringerung des "mottles" in belichteten und entwickelten fotografischen Schichten auf mittels Schmelzextrusion kunststoffbeschichteten Papierträgermaterialien.

Insbesondere ist es Aufgabe der Erfindung, ein Verfahren anzugeben, nach dem extrusionsbeschichtete Papierträger mit deutlich geringerem "mottle" in aufliegenden entwickelten fotografischen Schichten erzeugt werden.

Diese Aufgabe wird durch die folgend beschriebene Kombination von Verfahrensschritten gelöst. Der mittels Schmelzextrusion kunststoffbeschichtete Papierträger erfährt
a) eine oxidierend wirkende Vorbehandlung,
b) Auftragung einer überwiegend aus Gelatine bestehenden Haftschicht,
c) Trocknung dieser Haftschicht und
d) Hochfrequenz-Coronabehandlung der Haftschichtoberfläche.

Es schien völlig unsinnig zu sein, einen bereits mit einer haftungsvermittelnden Schicht(Haftschicht) versehenenen kunststoffbeschichteten Träger nochmals einer Coronaentladung zu unterziehen, weil diese bereits in vollem Umfang hydrophil ist. Um eine gute und gleichmäßige Haftung der fotografischen Emulsion zu erhalten, war entweder eine oxidierende Vorbehandlung der hydrophoben Kunststoffoberfläche notwendig, oder es wurde nach dieser Vorbehandlung zusätzlich eine hydrophile Haftschicht aufgebracht. In beiden Fällen war es möglich, fotografische Emulsionen mit guter Benetzung und Haftung zum Trägermaterial aufzutragen.

Überraschenderweise war das "mottle"-Niveau im belichteten und entwickelten fotografischen Bild sichtbar verringert, wenn das kunststoffbeschichtete Trägermaterial nach oxidierender Vorbehandlung, Auftragung einer überwiegend aus Gelatine bestehenden Haftschicht und Trocknung dieser Schicht zusätzlich einer Hochfrequenz-Coronaentladung ausgesetzt wurde.

In einer bevorzugten Ausführungsform soll die mit einer Hochfrequenz-Coronaentladung nachbehandelte Haftschicht vor dem Auftragen der lichtempfindlichen fotografischen Emulsionsschicht keinen oder nur wenig Kontakt mit Maschinenwalzen haben, weil jede weitere Berührung der behandelten Haftschicht mit Maschinenteilen die "mottle"verbessernde Wirkung geringfügig reduziert.

Die bevorzugten Daten der Hochfrequenz-Coronabehandlung sind ein Abstand zwischen Elektrode und Erdwalze von 2-3 mm und eine angelegte Spannung von 10-25 kV mit einer Frequenz von 10-35 kHz.

Die Haftschicht besteht üblicherweise überwiegend aus Gelatine, die als wässrige Lösung aufgetragen und mit Heißluft getrocknet wird. Zusätzlich kann diese Schicht andere hydrophile Polymere wie Casein, Polyacrylamid/Maleinsäureanhydrid-Styrol-1 :1-Copolymer, Polyacrylsäure oder Polyvinylpyrrolidon, Konservierungsmittel wie Phenol und/oder andere bekannte Zusätze wie Kieselsäuren, Netzmittel, Entschäumer usw. enthalten.

Die nachfolgenden Beispiele sollen die Erfindung näher erläutern:

### Beispiel 1

Ein 180 g/m² schweres, mit Alkylketendimer geleimtes fotografisches Basispapier wurde mittels Extrusionsbeschichtung beidseitig mit je 30 g/m² Polyethylen überzogen, wobei die Polyethylenschicht der Vorderseite 10 Gew.-% Titandioxid enthielt. Nach einer oxidierenden Coronavorbehandlung (15 kV und 20 kHz) wurde mittels Drahtrakel eine 5 Gew.-% Gelatine enthaltende wässrige Lösung aufgetragen und mittels Heißluft von 100 °C getrocknet. Das Auftragsgewicht der getrockneten Haftschicht betrug 1 g/m². Vor dem Aufbringen einer lichtempfindlichen fotografischen Emulsion wurden die folgenden Behandlungen des Trägermaterials durchgeführt:

| Beispiel | Hochfrequenz-Coronabehandlung | | | Sonstiges |
|---|---|---|---|---|
| | Electrodenabstand (mm) | Spannung (kV) | Frequenz (kHz) | |
| 1a | 2 | 15 | 15 | |
| 1b | 2 | 15 | 20 | |
| 1c | 2 | 22 | 28 | |
| 1d | 3 | 15 | 20 | |
| 1e | 3 | 22 | 28 | |
| 1f | 2 | 15 | 20 | 2-fach bestrahlt |
| 1g | 2 | 15 | 20 | 3-fach bestrahlt |
| 1h | 3 | 22 | 28 | nach Bestrahlung erneuter Durchlauf durch die gesamte Anlage |
| V1 | 2 | 15 | 15 | ohne Haftschicht |
| V2 | 3 | 22 | 28 | ohne Haftschicht |
| V3 | - | - | - | |

Nach dem Auftrag einer lichtempfindlichen fotografischen Emulsion, wie sie beispielsweise in DOS 2 058 236, Beispiel 1, beschrieben worden ist, wurden die Papierträgermaterialien nach unterschiedlicher Lagerzeit unter identischen Bedingungen zu Graublättern verarbeitet.

Die "mottle"-Beurteilung erfolgte visuell vergleichend und wurde durch Noten ausgedrückt, wobei eine höhere Note gleichbedeutend ist mit stärkerem fotografischen "mottle". Der Begriff "mottle" ist definiert in DE 3 426 782 und beschreibt die Ungleichmäßigkeit der optischen Dichte eines Bildes in einem flächigen Bereich, der hinsichtlich des aufgenommenen Gegenstandes oder der Belichtung densitätsidentisch sein sollte.

Die folgende Tabelle zeigt die erzielten Ergebnisse:

| Beispiel | fotografischer "mottle" | |
|---|---|---|
| | Zeitraum zwischen Hochfrequenz-Coronabehandlung und Auftrag der lichtempflindlichen fotografischen Emulsion | |
| | maximal 5 Stunden | 1 Woche |
| 1a | 2 | 2 |
| 1b | 2 | 2 |
| 1c | 2 | 2 |
| 1d | 2 | 2 |
| 1e | 2 | 2 |
| 1f | 2 | 2 |
| 1g | 2 | 2 |
| 1h | 2-3 | 2-3 |
| V1 | 3 | 4 |
| V2 | 3 | 4 |
| V3 | 3 | 3 |
| Vergleich V1 ist zuzuordnen dem Beispiel 1a, Vergleich V2 ist zuzuordnen dem Beispiel 1e, Vergleich V3 ist zuzuordnen den Beispielen 1a bis 1e. | | |

Unabhängig von der Intensität der Hochfrequenz-Coronabehandlung der Haftschicht innerhalb der angegebenen Grenzen wurde stets eine sichtbare, gleichwertige Verbesserung des fotografischen "mottles" erreicht.

Die Abbildungen zeigen den Unterschied im fotografischen "mottle" zwischen den Beispielen 1b und V3.

## Patentansprüche

1. Verfahren zur Herstellung eines fotografischen Trägermaterials, bestehend aus einem ein- oder beidseitig mittels Schmelzextrusion mit Kunststoff beschichtetem Basispapier, welches auf der kunststoffbeschichteten Vorderseite nach einer oxidierend wirkenden Vorbehandlung mit einer hydrophilen Haftschicht für fotografische Emulsionen beschichtet und getrocknet wird, dadurch gekennzeichnet, daß die aufgetragene und getrocknete Haftschicht vor dem Aufbringen der fotografischen Emulsion einer Hochfrequenz-Coronabehandlung ausgesetzt wird.

2. Verfahren nach Anspruch 1, dadurch gekennzeichnet, daß die aufgetragene und getrocknete Haftschicht der Hochfrequenz-Coronabehandlung in der Weise ausgesetzt wird, daß die behandelte Oberfläche der Haftschicht vor dem Aufbringen der fotografischen Emulsion keinen Kontakt mehr bekommt mit Maschinenwalzen.

3. Verfahren nach Anspruch 1 und 2, dadurch gekennzeichnet, daß die Hochfrequenz-Coronabehandlung durchgeführt wird bei einem Abstand zwischen Elektrode und Erdwalze von 2 - 3 mm, einer angelegten Hochspannung von 10 - 25 kV und einer Frequenz von 10 - 35 kHz.

4. Verfahren nach Anspruch 1 und 2, dadurch gekennzeichnet, daß die Kunststoffbeschichtung des Basispapieres überwiegend aus Polyethylen besteht.

5. Verfahren nach Anspruch 1 und 2, dadurch gekennzeichnet, daß die Haftschicht überwiegend aus Gelatine besteht.

## Claims

1. A method for producing a photographic base material, consisting of a base paper coated on one or both sides with plastic by means of melt-extrusion, which paper after an oxidising preparatory treatment is coated on the plastic-coated front side with a hydrophilic adhesive layer for photographic emulsions and is dried, characterised in that the applied and dried adhesive layer is subjected to high-frequency corona treatment before the application of the photographic emulsion.

2. A method according to Claim 1, characterised in that the applied and dried adhesive layer is subjected to the high-frequency corona treatment in that the treated surface of the adhesive layer has no more contact with machine rollers before the application of the photographic emulsion.

3. A method according to Claims 1 and 2, characterised in that the high-frequency corona treatment is performed at a distance between the electrode and earth roller of 2 - 3 mm, an applied high voltage of 10 - 25 kV and a frequency of 10 - 35 kHz.

4. A method according to Claims 1 and 2, characterised in that the plastic coating of the base paper consists predominantly of polyethylene.

5. A method according to Claims 1 and 2, characterised in that the adhesive layer consists predominantly of gelatine.

## Revendications

1. Procédé de production d'un substrat photographique se composant d'un papier de base enduit d'un côté ou des deux côtés de matière plastique par extrusion à l'état fondu et dont le côté antérieur enduit de matière plastique est enduit, à la fin d'un pré-traitement ayant une action oxydante, d'une couche hydrophile qui est adhésive pour des émulsions photographiques, puis est séché, caractérisé en ce que, avant le dépôt de l'émulsion photographique, la couche adhésive déposée et séchée est soumise à un traitement par effluves à haute fréquence.

2. Procédé selon la revendication 1, caractérisé en ce que la couche adhésive déposée et séchée est soumise au traitement par effluves à haute fréquence de manière que la surface traitée de la couche adhésive n'entre plus en contact avec les cylindres de la machine avant le dépôt de l'émulsion photographique.

3. Procédé selon les revendications 1 et 2, caractérisé en ce que le traitement par effluves à haute fréquence est effectué avec une distance entre électrode et cylindre à la masse de 2 - 3 mm, l'application d'une haute tension de 10 - 25 kV et une fréquence de 10 - 35 kHz.

4. Procédé selon la revendication 1 et 2, caractérisé en ce que l'enduit de matière plastique déposé sur le papier de base consiste essentiellement en polyéthylène.

5. Procédé selon les revendications 1 et 2, caractérisé en ce que la couche adhésive consiste essentiellement en gélatine.
